# EUROPÄISCHE PATENTSCHRIFT

(11) **EP 0 115 312 B1**
(45) Veröffentlichungstag und Bekanntmachung des Hinweises auf die Patenterteilung: **08.04.1987**
(21) Anmeldenummer: 84100643.0
(22) Anmeldetag: 21.01.1984
(51) Int. Cl.: B22D 13/02, B22D 13/12, G05D 17/00, G05B 19/04

(54) **Verfahren zum Schleudergiessen**
Method of centrifugal casting
Procédé de coulée centrifuge

(30) Priorität: 28.01.1983 SE 8300436
(43) Veröffentlichungstag der Anmeldung: 08.08.1984
(73) Patentinhaber: ASEA AB, S-721 83 Västeras (SE)
(72) Erfinder: Sundberg, Yngve, Dr. techn., S-723 48 Västeras (SE)
(74) Vertreter: Boecker, Joachim, Dr.-Ing.

## Beschreibung

Die Erfindung betrifft ein Verfahren zum Schleudergießen gemäß dem Oberbegriff des Anspruches 1. Ein solches Verfahren ist beispielsweise bekannt aus der US-A-2 763 041.

In der US-A-2 763 041 wird eine automatische Gießmaschine beschrieben, die unter anderem auch zur Herstellung von nahtlosen Rohren in einer rotierbaren Kokille verwendbar ist. Die Kokille wird dabei von einem Motor angetrieben, dessen Drehzahl über einer elektronischen Steuereinrichtung steuerbar ist. Im übrigen zielt diese bekannte Maschine darauf ab, durch zyklische Arbeitsweise und genau aufeinander abgestimmte Steuerung der einzelnen Teile der Anlage Gußteile mit hoher Maßgenauigkeit zu erzeugen.

Bei den bekannten Verfahren zum Schleudergießen mit einer zylindrischen Kokille zeigt die Schmelze zu Beginn des Gießverlaufes die Neigung, sich in der Kokille in Form einer "Schlange" oder Spirale vom Eingießende zum anderen Ende der Kokille auszubreiten. Diese Spirale hinterläßt in der Gußstruktur des fertigen Rohres Spuren, die man vermeiden möchte.

Ein anderes Problem bei dem vorgenannten Schleudergießen besteht darin, daß das Erstarren der Schmelze in der Gießform nicht nur von außen her erfolgt, sondern aufgrund einer im Rohr stattfindenden axialen Konvektion die Erstarrung auch von der Innenseite her einsetzt. Diese von innen einsetzende Erstarrung wirkt sich ungünstig auf die Gußstruktur aus.

Der Erfindung liegt die Aufgabe zugrunde, das bekannte Verfahren zum Schleudergießen in der Weise weiterzuentwickeln, daß die spiralförmige Ausbreitung der Schmelze in der Kokille sowie das Erstarren der Schmelze von innen her vermieden werden.

Zur Lösung des erstgenannten Zieles wird gemäß der Erfindung ein Verfahren zum Schleudergießen nach dem Oberbegriff des Anspruches 1 vorgeschlagen, welches erfindungsgemäß die im kennzeichnenden Teil des Anspruches 1 genannten Merkmale hat.

Vorteilhafte Ausgestaltungen der Erfindung sind in den Ansprüchen genannt.

Durch die genannte Steuerung der Rotationsgrundgeschwindigkeit wird erreicht, daß die sich ausbreitende Schmelze eine im wesentlichen gleichmäßige und ungebrochene Front während der ganzen Umdrehung bekommt. Es ist zu beachten, daß die Schmelze nicht gleich nach dem Eingießen die Rotationsgeschwindigkeit der Kokille annimmt. Die Rotationsgrundgeschwindigkeit wird auf einen solchen Wert gesteuert, daß die Frontgeschwindigkeit der sich ausbreitenden Schmelze in einem solchen Verhältnis zur Gießgeschwindigkeit steht, daß das gegossene Rohr über die ganze Umdrehung die genannte gleichmäßige und ungebrochene Front annimmt. Auf diese Weise wird verhindert, daß sich die Schmelze ganz oder teilweise in Gestalt einer Spirale vom Eingießende zum anderen Ende der Kokille ausbreitet.

Dadurch, daß nach der genannten Weiterentwicklung der Erfindung der Rotationsgrundgeschwindigkeit, die vorzugsweise von Null bis auf den vollen Wert steuerbar ist, eine periodisch variierende Rotationsgeschwindigkeit überlagert wird, wird in der flüssigen Schicht der Schmelze eine Turbulenz erzeugt, die einen Temperaturausgleich in der Schmelze herbeiführt, so daß ein Erstarren der Schmelze von innen her verhindert wird. Auf diese Weise wird die unerwünschte Bildung von Blasen im fertigen Gußstück vermieden.

Normalerweise rotiert die Kokille mit horizontaler Drehachse. Die Kokille kann im Sonderfall beim Eingießen jedoch auch mit einer schräg nach oben verlaufenden Drehachse (einstellbarer Winkel zur Horizontalebene) rotiert werden, wobei die Schwerkraft dazu beiträgt, die Schmelze während ihrer Ausbreitung zusammenzuhalten. Wichtig für ein gutes Gußprodukt ist natürlich, daß das Eingießen auf kontrollierte Art geschieht. Zu diesem Zweck kann beispielsweise die bekannte Technik des Gießens aus einem Druckofen angewendet werden, bei der das Niveau der Schmelze gesteuert oder geregelt wird.

Anhand der Figuren soll die Erfindung näher erläutert werden. Es zeigen
Fig. 1 schematisch eine Anordnung zur Durchführung des Verfahrens gemäß der Erfindung,
Fig. 2 und 3 Darstelllungen zur Erläuterung der Wirkungsweise der Erfindung.

Figur 1 zeigt, wie Schmelze (Stahl, Eisen, ein anderes Metall oder eine Metallegierung) aus einer Gießpfanne 1 über eine Gießschnauze 2 an dem einen Ende einer rotierenden Kokille 3 (zylinderförmiges Rohr oder Gießform) abgegossen wird. Die Kokille 3 rotiert mit einer Rotationsgrundgeschwindigkeit, die während des Gießverlaufs auf einen geeigneten Wert als Funktion der Zeit oder eines anderen Parameters vom Beginn des Abgießens gesteuert wird. Durch zweckmäßige Wahl der Rotationsgrundgeschwindigkeit vermeidet man, daß sich die Schmelze in Form einer "Schlange" ausbreitet.

Der Rotationsgrundgeschwindigkeit wird eine periodisch variierende Rotationsgeschwindigkeit überlagert, deren Frequenz und/oder Amplitude vorzugsweise als Funktion der Zeit oder eines anderen Parameters steuerbar ist.

Durch diese überlagerte, periodische Variation der Rotationsgeschwindigkeit erhält man in der Schmelze 4 eine Turbulenz und damit einen Temperaturausgleich, so daß eine Erstarrung der Schmelze von innen her vermieden wird.

Das Verfahren zur Lösung des ersten Problemes kann mathematisch wie folgt erklärt werden:
Man geht von Joukowsky's Theorie für eine fortschreitende Welle in einem offenen Kanal aus (siehe Figur 2).

Wenn man plötzlich eine Klappe 5 heruntersetzt, tritt eine fortschreitende Welle längs des Kanals auf.

Wenn p die Dichte der Schmelze, b die Breite des Kanals, h die Höhe des Kanals, c die Strömungsgeschwindigkeit der Schmelze, g die Erdbeschleunigung, t die Zeit und u die Geschwindigkeit der Wellenfront ist, so kann nach dem Kraftgesetz geschrieben werden:
g p b h Δ h = p(u + c) Δ t bh wobei
Δ h = Δ c die Wellenfronthöhe ist. (1) Die Kontinuitätsgleichung wird
b(c - Δc) Δ t(h + Δh) + u ΔtΔhb = c Δt b h (2)
Die Gleichungen (1) und (2) ergeben zusammen u + c = /gh (3)
Wenn c = 0 ist, beträgt die Geschwindigkeit der Wellenfront
u = Vgh (siehe Figur 3) (4)

Aus Gleichung (4) geht hervor, daß die Geschwindigkeit u von der Erdbeschleunigung abhängt.

Bei einer rotierenden, zylindrischen Kokille wird die Erdbeschleunigung durch die Zentrifugalbeschleunigung a = ersetzt, wobei v die Umfangsgeschwindigkeit und r der Innenradius der Kokille ist. Durch Veränderung der Rotationsgeschwindigkeit kann somit die Geschwindigkeit der Wellenfront beeinflußt werden.

Zahlenbeispiel: Kokille mit dem Innenradius r = 0,1 m, rotierend mit n = 1000 r/m. Für die Umfangsgeschwindigkeit ergibt sich:
v = = 2π 0,1 = 10,5 m/s
Die Zentrifugalbeschleunigung beträgt
a = = 1097 m/s² = 112 g
Ferner wird angenommen (siehe Fig. 3), daß h = 0,02 m
Damit ergibt Gleichung (3):
u = _{Y}^{l} 12g x 0,02 = 4,69 m/s.

Diese Geschwindigkeit ist hoch und erklärt, weshalb am Anfang des Gießverlaufes eine "Schlange" gebildet wird. Die Geschwindigkeit wird durch Verringerung der Rotationsgeschwindigkeit herabgesetzt.

Wenn das Anfangsstadium zu Ende ist, kann es zweckmäßig sein, die Rotationsgeschwindigkeit zu erhöhen, damit die Wanddicke gleichmäßig genug wird.

Bezüglich des Problems der Erstarrung von innen, kann die nachstehende Studie einen Begriff bezüglich der erforderlichen Amplitude der überlagerten, periodisch variierende Rotationsgeschwindigkeit vermitteln. In dem vorstehenden Zahlenbeispiel beträgt die Umfangsgeschwindigkeit 10,5 m/s. Wenn die Rotationsgeschwindigkeit um 10 % mit einer genügend hohen Frequenz variiert wird, dann vermag die Schmelze am Innenradius den Variationen nicht zu folgen; man erhält also eine Relativgeschwindigkeit von ca. 1 m/s zwischen der Schmelze am Innenradius und der Schmelze an der Erstarrungsfront. Diese Relativgeschwindigkeit soll hoch genug sein, um eine Turbulenz zu bewirken.

## Patentansprüche

1. Verfahren zum Schleudergießen mit einer zylindrischen Kokille oder einer Gießform (3), in welche die Schmelze an dem einen Ende eingegossen wird, wobei die Rotationsgeschwindigkeit der Kokille steuerbar ist, dadurch gekennzeichnet, daß die Rotationsgeschwindigkeit sich zusammensetzt aus einer vorzugsweise von Null bis auf den vollen Wert steuerbaren Rotationsgrundgeschwindigkeit und einer periodisch variierenden Rotationsgeschwindigkeit, deren Frequenz und/oder Amplitude so bemessen ist, daß die inneren Schichten der Schmelze den Variationen der periodisch variierenden Rotationsgeschwindigkeit nicht folgen können, und daß die Rotationsgrundgeschwindigkeit auf einen solchen Wert gesteuert wird, daß die Geschwindigkeit, mit der sich die Front der Schmelze (4) vom Eingußende (2) bis zum anderen Ende der Kokille (3) ausbreitet, in einem solchen Verhältnis zur Gießgeschwindigkeit steht, daß sich die Front im wesentlichen gleichmäßig und ungebrochen über den ganzen Umfang der Kokille erstreckt.

2. Verfahren nach Anspruch 1, dadurch gekennzeichnet, daß die Rotationsachse der Kokille (4) horizontal oder annähernd horizontal verläuft.

3. Verfahren nach Anspruch 1, dadurch gekennzeichnet, daß die Rotationsachse der Kokille (4) gegenüber der Horizontalen geneigt ist.

4. Verfahren nach Anspruch 1, dadurch gekennzeichnet, daß die Kokille (4) zumindest während eines Teils des Verfahrensablaufes mit einem nach oben gerichteten Winkel, gesehen von der Eingangsstelle (2), rotiert.

5. Verfahren nach einem der vorhergehenden Ansprüche, dadurch gekennzeichnet, daß das Eingießen der Schmelze unter selbständiger Regelung oder Steuerung des Flusses als Funktion der Zeit vom Beginn des Eingießens an erfolgt.

## Claims

1. Method for centrifugal casting in a cylindrical mould or casting mould (3) with the melt being tapped into one end of the mould and the speed of rotation of the mould being controllable, characterized in that the speed of rotation is composed of a basic speed component, controllable preferably from zero to full value, and a periodically varying speed component, the frequency and/or amplitude of which being selected such that the inner layers of the melt are incapable of following the variations in the periodically varying speed component, and that the basic speed component is controlled to such a value, that the speed at which the front of the melt (4) propagates from the tapping end (2) to the other end of the mould (3) in relation to the casting speed is such, that the front of the melt expands substantially evenly and uninterruptedly around the entire circumference of the mould.

2. Method according to claim 1, characterized in that the axis of rotation of the mould (4) extends horizontally or approximately horizontally.

3. Method according to claim 1, characterized in that the axis of rotation of the mould (4) is inclined relative to the horizontal plane.

4. Method according to claim 1, characterized in that the mould (4) is rotated, at least during part of the process, in a position with an upwardly-directed angle counting from the tapping end (2).

5. Method according to any of the preceding claims, characterized in that the tapping of the melt is performed under automatic regulation or control of the flow as a function of the time from the start of the tapping.

## Revendications

1. Procédé de coulée centrifuge avec une coquille ou un moule de coulée (3) cylindrique à l'une des extrémités duquel est introduite la masse fondue, la vitesse de rotation de la coquille pouvant être commandée, caractérisé en ce que la vitesse de rotation se compose d'une vitesse de rotation de base pouvant être commandée de préférence d'une valeur nulle à la valeur entière et d'une vitesse de rotation variant périodiquement, dont la fréquence et/ou l'amplitude sont telles que les couches intérieures de la masse fondue ne peuvent pas suivre les variations de la vitesse variant périodiquement, et en ce que la vitesse de rotation de base est commandée à une valeur telle que la vitesse avec laquelle le front de la masse fondue (4) s'étale de l'extrémité d'introduction (2) à l'autre extrémité de la coquille (3) est en un rapport tel avec la vitesse de coulée que le front s'étend d'une manière sensiblement uniforme et ininterrompue sur tout le pourtour de la coquille.

2. Procédé suivant la revendication 1, caractérisé en ce que l'axe de rotation de la coquille (3) est horizontal ou sensiblement horizontal.

3. Procédé suivant la revendication 1, caractérisé en ce que l'axe de rotation de la coquille (3) est incliné par rapport à l'horizontale.

4. Procédé suivant la revendication 1, caractérisé en ce que la coquille (3) tourne au moins pendant une partie du déroulement du procédé, en faisant un angle dirigé vers le haut considéré à partir de l'endroit d'introduction (2).

5. Procédé suivant l'une des revendications précédentes, caractérisé en ce que l'introduction de la masse fondue s'effectue avec régulation ou commande automatique du débit, en fonction du temps, depuis le début de l'introduction.
